# EUROPÄISCHE PATENTSCHRIFT

(11) **EP 2 960 369 B1**
(45) Veröffentlichungstag und Bekanntmachung des Hinweises auf die Patenterteilung: **22.07.2026**
(21) Anmeldenummer: 14002167.6
(22) Anmeldetag: 24.06.2014
(51) Int. Cl.: D21H 27/26, D21H 17/51, D21H 19/24, D21H 19/26, D21H 19/62, D21H 17/08

(54) **VERFAHREN ZUR LAMINATHERSTELLUNG**
METHOD FOR PRODUCING LAMINATE
PROCÉDÉ DE FABRICATION DE LAMINÉ

(43) Veröffentlichungstag der Anmeldung: 30.12.2015
(73) Patentinhaber: Flooring Technologies Ltd., Kalkara SCM 1001 (MT)
(72) Erfinder: Kalwa, Norbert, 32805 Horn-Bad Meinberg (DE)
(74) Vertreter: Gramm, Lins & Partner Patent- und Rechtsanwälte PartGmbB

(56) Entgegenhaltungen:
- EP-A1- 0 081 967
- EP-A1- 2 743 094
- WO-A1-02/08518
- WO-A1-2009/077561
- WO-A1-2009/158251
- WO-A1-2010/088769
- WO-A1-2011/082491
- WO-A1-93/25384
- DE-C1- 3 925 451
- US-A- 5 716 676

## Beschreibung

Die Erfindung betrifft ein Verfahren zur Herstellung eines Imprägnats mit einer Zelluloselage, die zur Ausbildung einer Kernimprägnierung mit einem Melaminharz imprägniert ist.

Aus der WO 2009/153251 A1 ist ein Verfahren zum Beschichten eines Overlays mit einem speziellen Fluorourethan bekannt. Das Fluorourethan wird vor dem Auftragen durch Reaktion mindestens eines Isocyanats, einer fluorochemischen Komponente mit mindestens einem Zerewitinoff-Wasserstoff, einem Thiol, Alkohol oder Amin und Wasser erhalten.

Die DE 39 25 451 C1 offenbart ein Verfahren zur Oberflächenbeschichtung eines Holzwerkstoffkörpers, bei dem das Beschichtungsmedium zusammengesetzt ist aus einer Mischpolymermatrix, in die ein Urethan eingebettet ist. Dieses Urethan wird durch Reaktion eines Isocynats mit einem hydroxyfunktionellen Polyacrylat erhalten.

Die WO 93/25384 A1 offenbart ein Laminat, das auf mindestens einer Seite einer mit einem Polyisocyanat imprägnierten Zelluloselage eine organische Polymerschicht aufweist. Die Zelluloselage besteht vorzugsweise aus delignifizierter Zellulose und einem Isocyanatharz, das vorzugsweise PMDI aufweist und kann organische Lösungsmittel enthalten, vorzugsweise solche mit einem hohen Siedepunkt und einer niedrigen Entflammbarkeit und Toxizität.

Imprägnate werden insbesondere als Vorprodukte bei der Herstellung von Laminaten verwendet. Laminate werden beispielsweise in der Holzwerkstoffindustrie zur Beschichtung von Holzwerkstoffplatten verwendet. Für eine Kernimprägnierung ist die Zelluloselage mit einem Melaminharz getränkt, das thermisch härtbar ist, sodass das Imprägnat mit einer Holzwerkstoffplatte oder anderen Imprägnaten, insbesondere Spezialpapieren oder Kraftpapieren verpresst werden kann. Das fertige Imprägnat ist also zunächst ein Vorprodukt, das in einer oder mehreren Lagen auf die zu beschichtende Holzwerkstoffplatte, beispielsweise eine Spanplatte oder mitteldichte bzw. hochdichte Faserplatte (MDF, HDF) direkt aufgepresst wird. Nach dem Verpressen erhält man eine chemisch, thermisch und mechanisch hochbelastbare Beschichtung. Das Imprägnat kann entweder im Kurztaktverfahren oder im Durchlaufverfahren mit der Holzwerkstoffplatte verpresst werden.

In der DE 100 35 924 B4 ist ein Imprägnat und ein Verfahren zur Herstellung des Imprägnats beschrieben. Sogenannte Imprägnierkanäle werden als industrielle Anlagen für die Herstellung der Imprägnate verwendet. In diesen Imprägnierkanälen ist eine kontinuierliche Herstellung möglich, indem die Zelluloselage eine oder mehrere mit Imprägnierfluiden gefüllte Wannen durchläuft. Auch ist es bekannt, Imprägnierfluid über Walzen und Rakel aufzutragen oder über Düsen aufzusprühen. Die noch feuchte Zelluloselage erfährt unmittelbar im Anschluss daran eine Trocknung, um das überschüssige Wasser und/oder Lösemittel bis auf eine definierte Restfeuchte zu verdunsten und ein trockenes, lagerstabiles und maschinell verarbeitbares Imprägnat zu erhalten. Am Ende des Imprägnierkanals wird das kontinuierlich ablaufende Imprägnat entweder zu Blättern geschnitten oder zu einer Rolle aufgewickelt.

Die bekannten Melaminharz basierten Laminatfußböden sind aufgrund dieser Beschichtung hart, werden als kalt empfunden, und erzeugen beim Begehen einen als störend empfundenen Raumschall.

In der WO 2011/082491 A1 wird die Verwendung eines wasserverdünnbaren Polyurethans zur Herstellung von imprägnierten Overlays, Dekorpapieren, Underlays und Gegenzügen beschrieben. In einem zweistufigen Prozess wird zunächst eine Kernimprägnierung und anschließend eine Nachimprägnierung durchgeführt. Dabei kommt relativ teures Polyurethan zum Einsatz, das etwa um den Faktor 10 bis 15 teurer ist als Melaminharz. Wird mit diesem Verfahren ein Overlay hergestellt, tritt dadurch eine Verteuerung des Imprägnats um den Faktor 8 bis 10 auf. Da mindestens zwei Imprägnierkanäle notwendig sind, kann diese Imprägnierung nicht auf jeder Imprägnieranlage durchgeführt werden. Außerdem führt die Imprägnierung/Trocknung von Warenbahnen auf Papierbasis mit wässrigen Harzen zu Quellungen und Schrumpfungen, deren Ausmaße vom Wassergehalt der Rezepturen und von dem verwendeten Kunstharz abhängen. Bei dem beschriebenen speziellen Imprägnierverfahren müssen besondere Kunstharze eingesetzt werden, wodurch das Quellungs-Schwindungsverhalten von dem der "normalen" Melaminimprägnierung abweicht. Dies führt insbesondere dann, wenn das Imprägnat als Dekorpapier verwendet wird, zu Problemen, wenn beim Verpressen eine zu dem Dekor synchron verlaufende Struktur (Synchronpore) hergestellt werden soll, weil die Prägung der Pressbleche üblicherweise auf das Dekorwachstum einer Melaminimprägnierung konzipiert ist.

Es ergeben sich Nachteile
- teuer
- technisch nicht überall realisierbar
- unbekanntes Papierwachstum

Trotz allem besteht nach wie vor ein großer Bedarf an Laminaten, insbesondere für Fußbodenbeläge mit einer wärmeren, weicheren und klanglich weniger auffälligen Beschichtung.

Von dieser Problemstellung ausgehend soll ein Verfahren zur Herstellung eines verbesserten Imprägnats angegeben werden, mit dem das eingangs beschriebene Laminat verbessert werden kann.

Der Erfindung liegt insbesondere die technische Aufgabe zu Grunde, die an sich bekannte Fertigungstechnologie der Laminierung so abzuwandeln, dass Laminate mit einer wärmeren weicheren und klanglich weniger auffälligen Beschichtung einfach und sicher herstellbar sind und diese zudem leicht in vorhandene Fertigungsabläufe integrierbar sind. Ferner soll selbstverständlich das Verhalten gegenüber mechanischer Beanspruchung wie Stoß oder Abrieb nicht verschlechtert, sondern wenn möglich sogar verbessert werden.

Die vorliegende Erfindung ist in den Anspruchen 1 und 8 definiert.

Zur Problemlösung zeichnet sich ein gattungsgemäßes Verfahren dadurch aus, dass auf die Oberseite und/oder Unterseite der kernimprägnierten Zelluloselage eine Schicht aus einem flüssigen Medium mit einem Anteil an Isocyanatgruppen aufgebracht wird und das flüssige Medium in einer Menge von 50 bis 300 g/m² aufgetragen wird.

Isocyanatgruppen sind hoch reaktiv. Die erfindungsgemäßen Isocyanatgruppen reagieren entweder mit der OH-Gruppe der α-Zellulose in der Zelluloselage, mit der NH-Gruppe oder der Methylolgruppe des Melaminharzes der Kernimprägnierung der Zelluloselage und führt daher zu einer besonders wirksamen Verankerung auf der Oberfläche der kernimprägnierten Zelluloselage. Nach dem späteren Verpressen des Imprägnats auf einem Träger zu einem Laminat führt dies zu einer Beschichtung, die haptisch wärmer und weicher ist als eine Melaminharzschicht. Bei derart hergestellten Fußbodenlaminaten führt dies zudem zu einer Raumschallreduzierung. Das Verhalten gegenüber mechanischer Beanspruchung wie Stoß oder Abrieb ist gegenüber herkömmlichen Beschichtungen nicht verschlechtert.

Das flüssige Medium weist einen Feststoffanteil von vorzugsweise 50% bis 60% auf, mit Wasser als Lösemittel. Neben Wasser sind zudem organische Lösemittel oder Zusätze möglich, beispielsweise Dispergiermittel, Trennmittel, Netzmittel, Entschäumer. Eine Trocknung des flüssigen Mediums wirkt schichtbildend.

Das flüssige Medium kann auch mit einem 100%igen Feststoffanteil ausgeführt sein, als Hotmelt. Hotmelt wird vor dem Auftragen auf die kernimprägnierte Zelluloselage erwärmt und zu einer Flüssigkeit aufgeschmolzen. Bei der anschließenden Verfestigung bildet sich eine Schicht aus. Die Schichtbildung kann durch aktives Kühlen beschleunigt werden. Aufgetragen wird Hotmelt entweder mittels einer Schlitzdrüse oder eines Sprühauftrags.

Um die Abriebfestigkeit des Imprägnats zu erhöhen, sind vorzugsweise verschleißhemmende Partikel, insbesondere Korundpartikel, entweder in dem flüssigen Medium enthalten und/oder werden auf das flüssige Medium aufgesprüht, vorzugsweise vor dessen Schichtbildung.

Auf die getrocknete Schicht des flüssigen Mediums oder des wieder erhärteten Hotmelts kann auf der Oberseite mindestens eine Abdeckschicht bestehend aus einem UV-Lack aufgebracht sein, in die zur weiteren Verbesserung der Mikrokratzfestigkeit auch Nanopartikel beigemischt sein können. Auch können antistatisch wirksame Mittel und/oder außerdem antibakteriell wirksame Mittel beigemischt werden.

Das Melaminharz kann reines Melaminharz sein. Vorzugsweise ist es aber als eine Mischung aus Melaminharz und Harnstoffharz gebildet.

Ein Imprägnat zur Laminatherstellung mit einer Zelluloselage, die zur Ausbildung einer Kernimprägnierung mit einem Melaminharz imprägniert ist und auf deren Oberseite und/oder Unterseite eine Schicht aus einem flüssig aufgebrachten Medium mit einem Anteil an Isocyanatgruppen vorgesehen ist, zeichnet sich dadurch aus, dass die Menge an Medium 50 g/m² bis 300 g/m² beträgt.

Das Imprägnat kann als Overlay, Gegenzug, Dekorpapier und Underlay verwendet werden. Dabei kann das Imprägnat als Blatt- oder Rollenware vorliegen.

Mit Hilfe einer Zeichnung soll die Erfindung nachfolgend näher beschrieben werden.

Die einzige Figur zeigt ein Imprägnat mit einer Zelluloselage 4, das als Dekorpapier, als Overlay, als Gegenzug und/oder als Underlay verwendet werden kann. Dieses Imprägnat kann als Blatt- oder Rollenware vorliegen. Die Zelluloselage 4 ist im Kern mit einem reinen Melaminharz oder einer Melaminharzmischung aus reinem Melaminharz und Harnstoffharz getränkt. Hierzu kann die Zelluloselage 4 durch ein Wannenbad gezogen werden oder das Harz kann aufgewalzt bzw. aufgesprüht sein. Als besonders vorteilhaft hat sich dabei eine einseitige Imprägnierung durch Anspülen erwiesen. Zur Entfernung von überschüssigen Harzmengen auf der Ober- und Unterseite O, U kann die Zelluloselage 4 mit einem Messerrakel abgezogen werden. Nach dem Trocknen der getränkten Zelluloselage 4 auf eine definierte Restfeuchte bilden sich an seiner Oberseite O und seiner Unterseite U keine Melaminharzschichten 3, 5 sondern die Kernimprägnierung füllt die Zelluloselage 4 aus.

Zumindest auf die Oberseite O oder Unterseite U der Zelluloselage 4, wird ein flüssiges Medium aufgetragen, das Isocyanatgruppen enthält. Das flüssige Medium weist einen Feststoffanteil von vorzugsweise 50% bis 60% auf, mit Wasser als Lösemittel. Neben Wasser sind zudem organische Lösemittel oder Zusätze möglich, beispielsweise Dispergiermittel, Trennmittel, Netzmittel, Entschäumer. Die in einer Menge von 50 bis 300 g/m² aufgebrachte Dispersion wird anschließend zu einer Schicht 2 getrocknet. Nach dem Trocknen wird auf die Oberseite O der Schicht 2 eine Abdeckschicht 1 bestehend aus einem UV-Lack aufgetragen. Dieser UV-Lack enthält vorzugsweise Nanopartikel 7 auf Basis von Kieselsäure zur Erhöhung der Mikrokratzfestigkeit.

Zur Erhöhung der Abriebfestigkeit kann das flüssige Medium verschleißhemmende Partikel 6, insbesondere Korundpartikel enthalten, die entweder in das Medium vor dem Auftragen eingemischt oder die nach dem Auftragen auf die Oberseite O bzw. Unterseite U aufgestreut wurden.

Anstatt das flüssige Medium als Dispersion auf die Oberseite O bzw. Unterseite U der Zelluloselage 4 aufzutragen und anschließend aktiv zu trocknen, kann auch ein Hotmelt (Heißkleber) verwendet werden, der Isocyanatgruppen aufweist. Wie die Dispersion kann auch der Hotmelt zusätzlich auch auf die Unterseite U der Zelluloselage 4 aufgetragen werden. Der Hotmelt wird vor dem Auftragen erwärmt, wird flüssig und bildet anschließend beim Abkühlen selbsttätig eine Schicht 2 mit Isocyanatgruppen aus. Auch hier können dem Hotmelt verschleißhemmende Partikel 6, insbesondere Korundpartikel zugemischt worden sein oder nach dem Auftrag auf die Oberseite O des flüssigen Hotmelts aufgestreut werden.

Die Menge der aufgetragenen Dispersion bzw. des aufgetragenen Hotmelts beträgt etwa 50 bis 300g/m² fest. Der Abdeckschicht 1 können neben den Nanopartikeln 7 auch antistatisch wirksame Mittel und/oder antibakteriell wirksame Mittel zugegeben sein. Auch diese Mittel können dem flüssigen Material beigemischt oder nach dem Auftragen auf die noch flüssige Schicht 1 aufgestreut worden sein.

Als Hotmelt kann beispielsweise das von der Fa. Kleiberit unter der Bezeichnung PUR HC717.5 vertriebene Produkt verwendet werden. Die Isocyanatgruppen in dem Hotmelt oder in der getrockneten Dispersion sind reaktiv und reagieren mit der OH-Gruppe der α-Zellulose in der Zelluloselage 4 und/oder der Methylolgruppe des Melaminharzes aus der kernimprägnierten Zelluloselage 4 zu einem Polyurethan und/oder mit der NH-Gruppe zu einem Harnstoffderivat. Auch die Reaktion mit Wasser zu Amin und Weiterreaktion mit freien Isocyanatgruppen zu Harnstoffderivaten ist möglich. Dadurch wird eine Verankerung der getrockneten Dispersion bzw. des Hotmelts auf dem Imprägnat erreicht. Damit wird eine gegenüber einer herkömmlichen Melaminharzschicht weichere, dennoch verschleißfeste, haptisch wärmere und klanglich nicht so auffällige Schicht 2 ausgebildet.

Wenn dieses Imprägnat als Overlay eingesetzt werden soll, kann es auf Kurztaktpressen in Kombination mit herkömmlichen melaminharzimprägnierten Dekorpapieren und Gegenzügen verpresst werden. Dadurch dass die Isocyanatgruppen mit dem Melaminharz in der Zelluloselage 4 und/oder der α-Zellulose in der Zelluloselage 4 reagieren, stellt sich ein Verbund der einzelnen Schichten ein und über das in der Zelluloselage 4 enthaltene Melamin, wird das Overlay mit den übrigen melaminharzimprägnierten Papieren verbunden.

In der Praxis hat sich gezeigt, dass zwischen einem Produkt mit einem Melaminoverlay und einem Produkt mit dem erfindungsgemäßen Overlay bei einer vergleichenden Prüfung keinerlei Farbabweichungen erkennbar waren.

Die Zelluloselage 4 kann ein Papier, insbesondere ein bedrucktes Dekorpapier sein. Beim späteren Verpressen des Laminataufbaus kann in die Abdeckschicht 1 eine zu dem Dekor synchrone Struktur (Synchronpore) eingeprägt werden. Die mit der Struktur gravierten Pressbleche, die üblicherweise für einen Aufbau aus Melaminharz ausgelegt sind, können unverändert verwendet werden.

Das so hergestellte Imprägnat kann mit einer Holzwerkstoffplatte, beispielsweise einer MDF- oder HDF-Platte, anderen Imprägnaten und insbesondere Spezialpapieren oder Kraftpapieren zu einem Laminat verpresst werden.

Aus der mit einem oder mehreren Imprägnaten beschichteten Holzwerkstoffplatte können insbesondere Fußbodenpaneele hergestellt werden, die an sich gegenüberliegenden Seitenkanten so profiliert sind, dass mehrere Paneele mit einander verbunden und zueinander verriegelt werden können.

### Bezugszeichenliste

- 1: Abdeckschicht aus UV-Lack
- 2: Mediumschicht
- 4: Zelluloselage mit Melaminharz Kernimprägnierung
- 6: Abriebfeste Partikel
- 7: Nanopartikel
- O: Oberseite
- U: Unterseite

## Patentansprüche

1. Verfahren zur Herstellung eines Imprägnats mit einer Zelluloselage (4), die zur Ausbildung einer Kernimprägnierung mit einem Melaminharz imprägniert ist, **dadurch gekennzeichnet, dass** auf die Oberseite (O) und/oder Unterseite (U) der kernimprägnierten Zelluloselage (4) eine Schicht (2) aus einem flüssigen Medium mit einem Anteil an Isocyanatgruppen aufgebracht wird und die Menge an Medium 50g/m² bis 300g/m² beträgt.

2. Verfahren nach Anspruch 1, **dadurch gekennzeichnet, dass** das flüssige Medium als Dispersion mit einem Feststoffanteil von 50% bis 60% und dem Rest Wasser aufgebracht und anschließend zu einer Schicht getrocknet wird.

3. Verfahren nach Anspruch 1, **dadurch gekennzeichnet, dass** das flüssige Medium als erwärmter Hotmelt mit einem Feststoffanteil von 100% aufgebracht wird und beim anschließenden Abkühlen selbsttätig eine Schicht bildet.

4. Verfahren nach einem der Ansprüche 1 bis 3, **dadurch gekennzeichnet, dass** in dem Medium verschleißhemmende Partikel (6), insbesondere Korundpartikel enthalten sind.

5. Verfahren nach einem der vorstehenden Ansprüche, **dadurch gekennzeichnet, dass** auf die Schicht (2) auf der Oberseite (O) mindestens eine Abdeckschicht (1) aufgebracht wird.

6. Verfahren nach Anspruch 5, **dadurch gekennzeichnet, dass** die Abdeckschicht (1) zur Verbesserung der Mikrokratzfestigkeit Nanopartikel (7) aufweist und/oder antistatisch wirksame Mittel und/oder antibakteriell wirksame Mittel vorgesehen sind.

7. Verfahren nach Anspruch 1, **dadurch gekennzeichnet, dass** das Melaminharz als Mischung aus Melamin- und Harnstoffharz gebildet ist.

8. Imprägnat zur Laminatherstellung mit einer Zelluloselage (4), die zur Ausbildung einer Kernimprägnierung mit einem Melaminharz imprägniert ist, **dadurch gekennzeichnet, dass** auf der Oberseite (O) und/oder Unterseite (U) der kernimprägnierten Zelluloselage (4) eine Schicht (2) aus einem flüssig aufgebrachten Medium mit einem Anteil an Isocyanatgruppen vorgesehen ist und die Menge an Medium 50g/m² bis 300g/m² beträgt.

9. Imprägnat nach Anspruch 8, **dadurch gekennzeichnet, dass** es als Overlay, Gegenzug, Dekorpapier oder Underlay verwendet wird.

10. Imprägnat nach Anspruch 8, **dadurch gekennzeichnet, dass** es als Blatt- oder Rollenware vorliegt.

11. Laminat, das mindestens ein Imprägnat aufweist, das nach einem der Ansprüche 1 bis 7 hergestellt wurde.

## Claims

1. A method for the production of an impregnate with a cellulose ply (4) impregnated with a melamine resin to form a core-impregnation system, **characterized in that** a layer (2) made of a liquid medium having a proportion of isocyanate groups is applied to the upper side (0) and/or the underside (U) of the core-impregnated cellulose ply (4) wherein the quantity of medium is from 50 g/m² to 300 g/m².

2. The method as claimed in claim 1, **characterized in that** the liquid medium is applied in the form of dispersion with from 50% to 60% solids content, the remainder being water, and is then dried to give a layer.

3. The method as claimed in claim 1, **characterized in that** the liquid medium is applied in the form of heated hotmelt with 100% solids content and during the subsequent cooling spontaneously forms a layer.

4. The method as claimed in any of claims 1 to 3, **characterized in that** the medium comprises wear-inhibiting particles (6), in particular corundum particles.

5. The method as claimed in any of the preceding claims, **characterized in that** at least one covering layer (1) is applied to the layer (2) on the upper side (O).

6. The process as claimed in claim 5, **characterized in that** the covering layer (1) comprises nanoparticles (7) to improve resistance to microscratching, and/or there are agents having antistatic effect and/or agents having antibacterial effect provided.

7. The method as claimed in claim 1, **characterized in that** the melamine resin takes the form of mixture of melamine resin and urea resin.

8. An impregnate for laminate production with a cellulose ply (4) impregnated with a melamine resin to form a core-impregnation system, **characterized in that** a layer (2) made of a liquid medium having a proportion of isocyanate groups is applied to the upper side (O) and/or the underside (U) of the core-impregnated cellulose ply (4), wherein the quantity of medium is from 50 g/m² to 300 g/m².

9. The impregnate as claimed in claim 8, **characterized in that** it is used as overlay, counterbalancing material, decorative paper, or underlay.

10. The impregnate as claimed in claim 8, **characterized in that** it takes the form of sheet product or of roll product.

11. A laminate comprising at least one impregnate produced as claimed in any of claims 1 to 7.

## Revendications

1. Procédé de fabrication d'un produit imprégné comportant une couche de cellulose (4) qui est imprégnée d'une résine de mélamine pour former une imprégnation à cœur,
**caractérisé en ce qu'**une couche (2) constituée d'un milieu liquide contenant une proportion en groupes isocyanates est appliquée sur la face supérieure (O) et/ou la face inférieure (U) de la couche de cellulose (4) imprégnée à cœur, et la quantité dudit milieu est de 50 g/m² à 300 g/m².

2. Procédé selon la revendication 1,
**caractérisé en ce que** le milieu liquide est appliqué sous forme de dispersion ayant une proportion en matières solides de 50 % à 60 %, le reste étant de l'eau, puis il est séché pour former une couche.

3. Procédé selon la revendication 1,
**caractérisé en ce que** le milieu liquide est appliqué sous forme de matière thermofusible chauffée, ayant une proportion en matières solides de 100 %, et forme spontanément une couche lors du refroidissement qui suit.

4. Procédé selon l'une des revendications 1 à 3,
**caractérisé en ce que** le milieu contient des particules anti-usure (6), en particulier des particules de corindon.

5. Procédé selon l'une des revendications précédentes,
**caractérisé en ce qu'**au moins une couche de recouvrement (1) est appliquée sur la couche (2) sur la face supérieure (O).

6. Procédé selon la revendication 5,
**caractérisé en ce que** la couche de recouvrement (1) comprend des nanoparticules (7) destinées à améliorer la résistance aux micro-rayures et/ou des agents à effet antistatique et/ou des agents à effet antibactérien.

7. Procédé selon la revendication 1,
**caractérisé en ce que** la résine de mélamine est constituée d'un mélange de résine de mélamine et de résine d'urée.

8. Produit imprégné destiné à la fabrication de stratifiés, comprenant une couche de cellulose (4) qui est imprégnée d'une résine de mélamine pour former une imprégnation à cœur,
**caractérisé en ce qu'**une couche (2) constituée d'un milieu, appliqué à l'état liquide et contenant une proportion en groupes isocyanates, est prévue sur la face supérieure (O) et/ou la face inférieure (U) de la couche de cellulose (4) imprégnée à cœur, et la quantité dudit milieu est de 50 g/m² à 300 g/m².

9. Produit imprégné selon la revendication 8,
**caractérisé en ce qu'**il est utilisé comme overlay, couche à contre-traction, papier décor ou sous-couche.

10. Produit imprégné selon la revendication 8,
**caractérisé en ce qu'**il se présente sous forme de feuilles ou de rouleaux.

11. Stratifié comportant au moins un produit imprégné fabriqué selon l'une des revendications 1 à 7.
